# EUROPÄISCHE PATENTANMELDUNG

(11) **EP 0 307 759 A1**
(43) Veröffentlichungstag der Anmeldung: **22.03.1989**
(21) Anmeldenummer: 88114486.9
(22) Anmeldetag: 05.09.1988
(51) Int. Cl.: B05D 5/06, B05D 1/38, B05D 7/26

(54) **Verfahren zur Herstellung von Beschichtungen unter Ausbildung von patinierten Strukturoberflächen**

(30) Priorität: 18.09.1987 DE 3731433
(71) Anmelder: BAYER AG, 51368 Leverkusen (DE)
(72) Erfinder: Dederichs, Reinhold, D-5090 Leverkusen 1 (DE)

(57) **Zusammenfassung**

Ein Verfahren zur Herstellung von Beschichtungen auf beliebigen Substraten unter Ausbildung von patinierten Strukturoberflächen mit Metallic-Effekt
a) durch Beschichtung des Substrats mit einer Spachtelähnlichen Beschichtungsmasse unter Ausbildung einer ersten, einer Rauhtiefe von mindestens 75 µm aufweisenden Schicht,
b) Beschichtung dieser ersten Schicht mit einer Metallic-Basislackschicht,
c) Beschichtung der gemäß b) erhaltenen Schicht mit einem physikalisch trocknenden, Farbstoffe und/oder Farbpigmente enthaltenden Beschichtungsmittel,
d) partielle Entfernung der gemäß c) erhaltenen Schicht mittels eines Lösungsmittels

   und gegebenenfalls
e) Auftragen einer Klarlackschicht auf die nach der Stufe b) vorliegende Beschichtung.

## Beschreibung

Gegenstand der Erfindung ist ein Verfahren zur Herstellung von Beschichtungen auf beliebigen Substraten unter Ausbildung von patinierten Strukturoberflächen mit Metallic-Effekt, dadurch gekennzeichnet, daß man
a) das zu beschichtende Substrat unter Verwendung einer spachtelähnlichen Beschichtungsmasse mit einer ersten, einer Rauhtiefe von mindestens 75 µm aufweisenden Schicht versieht,
b) die gemäß a) erhaltene Schicht nach ihrer Aushärtung mit einer Metallic-Basislackschicht versieht,
c) die gemäß b) erhaltene Lackschicht mit einem physikalisch trocknenden, Farbstoffe und/oder Farbpigmente enthaltenden Beschichtungsmittel bzw. einer entsprechenden Farbbeize beschichtet und
d) die gemäß c) erhaltene Schicht mittels eines Lösungsmittels partiell von der Oberfläche entfernt.

Das erfindungsgemäße Verfahren eignet sich zur Beschichtung von beliebigen, gegenüber den Beschichtungsmitteln resistenten Substraten wie beispielsweise zur Beschichtung von Oberflächen auf Basis von Metall, Kunststoffen, Holz, Spanplatten, Papier oder Keramik.

Im ersten Schritt a) des erfindungsgemäßen Verfahrens wird das zu beschichtende Substrat mit einer viskosen, spachtelähnlichen Beschichtungsmasse beschichtet, wobei diese erste Beschichtung eine unregelmäßige Schichtdicke, d.h. eine gewisse Rauhtiefe aufweisen muß. Die minimale Rauhtiefe liegt hierbei bei 75 µm, vorzugsweise liegt die Rauhtiefe bei 100 bis 200 µm.

Die in der Stufe a) eingesetzte Beschichtungsmasse weist im allgemeinen bei 20°C eine spachtelähnliche Konsistenz auf. Die Herstellung dieser Strukturschicht kann beispielsweise mittels eines Spachtelmessers von Hand oder auch maschinell erfolgen. Zur Herstellung dieser ersten Schicht geeignete Beschichtungsmassen sind beispielsweise solche auf Basis von Ein- oder Zweikomponenten-Polyurethansystemen der an sich bekannten Art, die vorzugsweise lösungsmittelfrei zur Anwendung gelangen. Die Beschichtungsmassen können bis zu 300 Gew.-%, bezogen auf das Bindemittel, an inerten Füllstoffen enthalten. Es muß in diesem Zusammenhang hervorgehoben werden, daß es auf die Höhe der Füllstoffzusätze und die chemische Zusammensetzung des in der ersten Stufe eingesetzten Beschichtungsmittels nicht ankommt, vorausgesetzt, das Beschichtungsmittel weist eine zur Ausbildung von Strukturoberflächen der genannten Rauhtiefe ausreichend hohe Viskosität auf.

Nach der Aushärtung der gemäß a) erhaltenen ersten Schicht wird diese in einem zweiten Arbeitsgang b) mit einer Metallic-Lackschicht versehen. Hierzu geeignete Beschichtungsmittel sind an sich bekannte, handelsübliche Metallic-Lacke, die als Metallteilchen beispielsweise Zink-, Eisen-, Aluminium- oder Kupferpulver enthalten. Die Trockenschichtdicke dieser Lackauflage liegt im allgemeinen innerhalb des Bereichs von 1 bis 30 µm, vorzugsweise innerhalb des Bereichs von 5 bis 15 µm, jedoch ist diese Schichtdicke nicht erfindungswesentlich.

Im dritten Arbeitsgang c) wird dann die Metallic-Basislackschicht gemäß b) mit einer physikalisch trocknenden, Farbstoffe und/oder Farbpigmente enthaltenden Lackschicht versehen, die beispielsweise unter Verwendung eines entsprechenden Beschichtungsmittels bzw. einer entsprechenden Farbbeize erhalten werden kann.

Zur Durchführung der dritten Stufe c) des erfindungsgemäßen Verfahrens sind grundsätzlich alle physikalisch trocknenden Beschichtungsmittel auf Basis von nicht vernetzenden Bindemitteln geeignet, beispielsweise solche auf Basis von Celluloseester oder auf Basis von nicht reaktiven Polyurethanharzen. Die gemäß c) zum Einsatz gelangenden Beschichtungsmittel bzw. Farbbeizen weisen vorzugsweise farblich eine braune bis braunschwarze bzw. graue Einstellung auf.

Die gemäß c) aufgetragenen Beschichtungsmittel bzw. Farbbeizen sollten die gemäß b) hergestellte Metallic-Lackauflage einerseits nicht angreifen und andererseits in dem im nachfolgenden Schritt d) eingesetzten Lösungsmittel partiell löslich sein.

Die gemäß Verfahrensschritten b) und c) zur Anwendung gelangenden Beschichtungsmittel bzw. Farbbeizen können nach allen beliebigen Methoden wie beispielsweise Streichen, Sprühen oder Spritzen aufgetragen werden.

In der vierten Stufe d) des erfindungsgemäßen Verfahrens wird nun die gemäß c) erhaltene Schicht nach ihrer Trocknung mittels eines geeigneten Lösungsmittels für diese schicht partiell entfernt. Dies kann beispielsweise mittels eines Lösungsmittel-getränkten Lappens erfolgen. Dabei ist darauf zu achten, daß keine zu aggressiven Lösungsmittel für die gemäß c) aufgetragene Schicht zum Einsatz gelangen, so daß eine nur partielle Entfernung dieser Schicht möglich ist. Im Falle der Verwendung eines Beschichtungsmittels bzw. einer Farbbeize auf Basis von Celluloseester eignet sich beispielsweise als Lösungsmittel ein Gemisch aus Ethanol:Waschbenzin 1:9. Im Falle der Verwendung eines Beschichtungsmittels bzw. einer Farbbeize auf Basis von nicht reaktiven Polyurethanharzen eignet sich beispielsweise ein Gemisch aus Ethanol und Toluol im Gewichtsverhältnis 1:1 als Lösungsmittel.

Die angestrebte patinierte Strukturoberfläche ergibt sich aus dem gleichzeitigen Vorliegen einer Rauhtiefe, die in erster Näherung der Rauhtiefe der gemäß a) aufgetragenen Schicht entspricht und der letztendlich nur teilweise und unregelmäßig mit der Farbschicht gemäß c) beschichteten Metallic-Lackschicht.

Die im Anschluß an die vierte Stufe d) des erfindungsgemäßen Verfahrens vorliegende patinierte Strukturoberfläche kann gewünschtenfalls in einem weiteren Reaktionsschritt e) durch Auftrag einer Klarlackschicht gegenüber mechanischen, chemischen und Witterungseinflüssen geschützt werden. Hierfür geeignet sind beliebige, an sich bekannte Klarlacke, beispielsweise solche auf Basis von Alkydharzen, ungesättigten Polyesterharzen, Polyurethanharzen, Epoxidharzen, trocknenden Ölen, Acrylatharzen oder auf Basis von Cellulosederivaten. Auch Einbrennlacke auf Basis von Polyester- oder Polyacrylatpolyolen und verkappten Polyisocyanaten bzw. Melaminharzen sind prinzipiell geeignet. Selbstverständlich kommt es auf die chemische Natur dieses in der Stufe e) gegebenenfalls eingesetzten Beschichtungsmittels nicht an. Vorzugsweise werden jedoch bei Raumtemperatur trocknende Zweikomponenten-Polyurethanlacke zur Herstellung der Klarlackschicht e) verwendet.

Das erfindungsgemäße Verfahren eignet sich insbesondere zur Herstellung von Werkstoffen mit einer dekorativen Oberfläche für das Bauwesen und im "Do it yourself-Bereich".

### Beispiel

### Ausgangsmaterialien:

### Spachtelmasse für die Stufe a):

Spachtelähnliche Zweikomponenten-Beschichtungsmasse bestehend aus einem Gemisch aus
28,5 Gew.-Teile Polyol I (handelsübliches Polyol auf Rizinusöl-Basis (®Desmophen 1150, Hersteller: Bayer AG, Leverkusen))
28,5 Gew.-Teile Polyol II (handelsübliches Polyol aus Basis eines in Polyetherpolyol dispergierten Polyhydrazocarbonamids (®Desmophen 1920 D, Hersteller: Bayer AG, Leverkusen))
5,2 Gew.-Teile Reaktivverdünner (Anlagerungsprodukt von 1 Mol Propylenoxid an 1 Mol Phenol)
11,8 Gew.-Teile Füllstoffpaste (50 %ige Mischung aus Rizinusöl und einem Zeolith der molaren Zusammensetzung 0,7 K₂O x 0,2 Na₂O x Al₂O₃ x 1,9 SiO₂)
5,2 Gew.-Thixotropierungsmittel (handelsübliches Thixotropierungsmittel auf Basis von hydriertem Rizinusöl (Handelsbezeichnung: Antisettle, Lieferant: Fa. G.M. Langer, Bremen))
20,8 Gew.-Teile Polyisocyanat (Polyisocyanatgemisch der Diphenylmethanreihe einer Viskosität bei 20°C von 200 mPa.s (®Desmodur VL, Hersteller: Bayer AG, Leverkusen))(der Zusatz der Polyisocyanats erfolgt unmittelbar vor der Verarbeitung der Spachtelmasse)

### Metallic-Basislack für die Stufe b):

100 Gew.- Teile Polymerisat (15 %ige Lösung in Ethylacetat eines handelsüblichen, Vinylchlorid-Mischpolymerisats (®Vinylite VAGH, Hersteller: Union Carbide))
30 Gew.-Teile Methoxypropylacetat
15 Gew.-Teile Kupferbronze (®Stapa 7600/4 (Hersteller: Eckart Werke, Fürth)

### Farbbeize zur Durchführung der Stufe c):

handelsübliche, dunkelbraun pigmentierte Spritzbeize (®Arti Olesol Spritzbeize Nr. 3156, Hersteller: Arti-Werke Wuppertal)

### Klarlack zur Durchführung der Stufe e):

Zweikomponenten-Polyurethanlack folgender Zusammensetzung:

### Teil I

1.000 Gew.-Teile Polyol III (handelsübliche, 50 gew.-%ige Lösung in Xylol/Ethylglykolacetat (Gewichtsverhältnis = 1:1) eines Hydroxylgruppen aufweisenden Polyacrylats (®Desmophen A 450, Hersteller: Bayer AG))
625 Gew.-Teile Polyol IV (Polyesterpolyol der OH-Zahl 160 aus 3 Mol Isophthalsäure, 1 Mol Adipinsäure, 4 Mol 1,6-Dihydroxyhexan und 1 Mol Trimethylolpropan)
50 Gew.-Teile Methoxypropylacetat
41 Gew.-Teile Zinkoctoat (10 gew.-%ige Lösung in Xylol)
27 Gew.-Teile Cellulose-acetobutyrat (handelsübliches Cellulose-acetobutyrat (®Cellit BP 300, Hersteller: Bayer AG))
3 Gew.-Teile Entlüftungsmittel (Entlüftungsmittel auf Acrylatbasis, 10 %ig in Methoxy propylacetat (®Acronal 700 L, Hersteller: BASF AG))
170 Gew.-Teile Mattierungsmittel (handelsübliches Mattierungsmittel auf Silikatbasis (Handelsbezeichnung: Mattierungsmittel OK 412, Hersteller: Degussa AG))
135 Gew.-Teile Lichtschutzmittel I (10 %ige Lösung in Xylol eines handelsüblichen Lichtschutzmittels (®Tinuvin 292, Hersteller: Ciba Geigy AG))
270 Gew.-Teile Lichtschutzmittel II (10 %ige Lösung eines handelsüblichen Lichtschutzmittels (®Tinuvin 900, Hersteller: Ciba Geigy AG))

### Teil II

75 gew.-%ige Lösung in Xylol/Methoxypropylacetat (Gewichtsverhältnis = 1:1) eines Biuretpolyisocyanats auf Basis von 1,6-Diisocyanatohexan (®Desmodur N 75, Hersteller: Bayer AG, Leverkusen)
Vor der Applikation des Klarlacks werden die Teile I und II im Gewichtsverhältnis 100:21 miteinander vermischt.

### Erfindungsgemäßes Verfahren:

a) Die Oberfläche einer Spanplatte der Abmessung 250 x 250 x 5 mm wird leicht angeschliffen und gut gereinigt. Hierauf erfolgt von Hand mittels Spachtelmesser der Auftrag der Spachtelmasse, wobei entscheidend ist, daß durch mehrmaliges, unregelmäßiges Verteilen der Beschichtungsmasse die Grundstruktur einer Rauhtiefe von 100 bis 2.000 µm erzeugt wird.
b) Nach einer Aushärtezeit von ca. 6 Stunden der gemäß a) aufgetragenen Spachtelmasse wird diese mit dem Metallic-Basislack durch Spritzauftrag beschichtet, wobei die Trockenschichtstärke des Basislacks bei ca. 10 µm liegt. Der Basislack ist nach Lagerung während 30 Minuten bei Raumtemperatur durchgetrocknet.
c) Nach Trocknung des Basislacks gemäß b) wird die Farbbeize durch Spritzen aufgetragen (Trockenschichtdicke: ca. 10 µm). Die Farbbeize ist nach 15-minütigem Trocknen bei Raumtemperatur durchgetrocknet.
d) Die gemäß c) aufgetragene Farbbeize wird unter Verwendung eines Lösungsmittel-getränkten Lappens (Lösungsmittel = Mischung aus Waschbenzin und Ethanol im Gewichtsverhältnis 9:1) entfernt, bis der gewünschte optische Effekt erreicht ist (nach der teilweisen Entfernung der gemäß c) aufgetragenen Schicht ist die darunterliegende Metallic-Schicht zum Teil freigelegt und zum Teil noch mit der Farbbeize beschichtet).
e) Im Anschluß an die Stufe d) wird die vorliegende patinierte Strukturoberfläche mit dem Klarlack durch Spritzauftrag beschichtet (Trockenschichtdicke des Klarlacks: ca. 25 µm). Der Klarlack ist nach 2- bis 3-stündigem Lagern bei Raumtemperatur ausreichend durchgehärtet.

Als Endergebnis wird eine stabile, patinierte Oberfläche auf dem Substrat erhalten.

## Patentansprüche

1. Verfahren zur Herstellung von Beschichtungen auf beliebigen Substraten unter Ausbildung von patinierten Strukturoberflächen mit Metallic-Effekt, dadurch gekennzeichnet, daß man
a) das zu beschichtende Substrat unter Verwendung einer hochviskosen Beschichtungsmasse mit einer ersten, einer Rauhtiefe von mindestens 75 µm aufweisenden Schicht versieht,
b) die gemäß a) erhaltene Schicht nach ihrer Aushärtung mit einer Metallic-Basislackschicht versieht,
c) die gemäß b) erhaltene Lackschicht mit einem physikalisch trocknenden, Farbstoffe und/oder Farbpigmente enthaltenden Beschichtungsmittel bzw. einer entsprechenden Farbbeize beschichtet und
d) die gemäß c) erhaltene Schicht mittels eines Lösungsmittels partiell von der Oberfläche entfernt.

2. Verfahren nach Anspruch 1, dadurch gekennzeichnet, daß die Schichtdicke des Basislacks b) 5 bis 15 µm beträgt.

3. Verfahren gemäß Anspruch 1 und 2, dadurch gekennzeichnet, daß man die nach Durchführung der Reaktionsschritte a) bis d) vorliegende patinierte Strukturoberfläche in einem weiteren Arbeitsschritt e) mittels einer Klarlackauflage gegenüber mechanischen, chemischen und Witterungseinflüssen schützt.
